# EUROPÄISCHE PATENTSCHRIFT

(11) **EP 0 157 382 B1**
(45) Veröffentlichungstag und Bekanntmachung des Hinweises auf die Patenterteilung: **10.08.1988**
(21) Anmeldenummer: 85103789.5
(22) Anmeldetag: 29.03.1985
(51) Int. Cl.: C23G 1/12

(54) **Verfahren und wässrige, saure Reinigungslösung zur Reinigung von Aluminiumoberflächen**
Process and an aqueous acid cleaning solution for the cleaning of aluminium surfaces
Procédé et solution de nettoyage aqueuse acide pour le nettoyage de surfaces d'aluminium

(30) Priorität: 02.04.1984 US 596054
(43) Veröffentlichungstag der Anmeldung: 09.10.1985
(73) Patentinhaber: PARKER CHEMICAL COMPANY (a Delaware company), Madison Heights Michigan 48071 (US)
(72) Erfinder: Berry, Laura A., Branford, Conn. 06405 (US)
(74) Vertreter: von Kreisler, Alek, Dipl.-Chem.

(56) Entgegenhaltungen:
- GB-A- 891 670
- US-A- 2 961 355

## Beschreibung

Die Erfindung betrifft ein Verfahren zur Reinigung von Aluminiumoberflächen mit sauren, wässrigen Lösungen, die eine lösliche Borverbindung und eine lösliche Fluorid-Verbindung enthalten sowie eine wässrige, saure Reinigungslösung mit einem Gehalt an löslicher Bor- und löslicher Fluoridverbindung.

Aluminiumbehälter haben weite Verbreitung gefunden und finden insbesondere zur Verpackung von Nahrungsmitteln und Getränken, wie alkoholfreie Getränke und Bier, Verwendung. Gängige Praxis bei der Herstellung derartiger Behälter ist es, zunächst aus Aluminiumblech runde Scheiben zu stanzen, diese mit geeigneten Vorrichtungen in eine vorläufige Napfform zu bringen und schließlich in einer oder mehreren Stufen durch Ziehen und Glätten zur endgültigen Dose zu verformen. Danach werden die Dosen besäumt und verschiedenen Reinigungs- und Behandlungsstufen unterworfen. Den Abschluß bildet üblicherweise die Aufbringung eines Innenlackes und eines dekorativen Außenüberzugs.

Zur Erleichterung des vorgenannten Verfahrensganges mit Walzen, Stanzen, Ziehen und Glätten werden verschiedene Schmiermittel und Kühlschmierstoffe eingesetzt, die - zusammen mit feinen Metallteilchen, die während des Verformungsvorganges gebildet werden - in gewissen Mengen zurückbleiben. Es ist wesentlich, daß derartige Schmiermittelreste und Metallteilchen entfernt werden, bevor die Behälter einer chemischen Behandlung unterworfen werden.

Zu diesem Zweck gibt es zahlreiche saure oder alkalische Reiniger. Ein Beispiel für einen derartigen Reiniger ist in der US-PS-3 969 135 beschrieben. Obgleich diese Reiniger im Hinblick auf die Rückstandsentfernung durchaus wirksam sind, ergeben sich häufig Probleme bezüglich einer Geschmacksbeeintrachtigung des Behälterinhalts. Dieses Problem ist insbesondere deswegen ärgerlich, weil es nur gelegentlich und in unvorhersehbarer Weise auftritt und dann zur Zurückweisung ganzer Dosen-Chargen wegen Beeinträchtigung des Doseninhalts führt. Die eigentlichen Gründe für das plötzliche Auftreten derartiger Geschmacksbeeinträchtigungen sind nicht bekannt Eine etwas spekulative Vermutung geht dahin, daß von der Reinigung und chemischen Behandlung verbleibende Rückstände zu dem fraglichen Problem führen. Anpassungen bzw. Veränderungen der Konzentration der wirksamen Bestandteile der Reinigungslösung sind insoweit ohne Wirkung. Außerdem sind der Größe der Veränderung der Konzentrationen der wirksamen Bestandteile Grenzen gesetzt, da sie zu nachteiligen Auswirkungen bezüglich der Aluminiumoberflächen führen, z.B. einem unerwünschten matten Aussehen.

Aufgabe der Erfindung ist es, Verfahren und wässrige saure Reinigungslösungen zum Reinigen von Aluminiumoberflächen bereitzustellen, die nicht zu den bekannten, insbesondere vorgenannten Nachteilen, führen, dennoch bei guter Reinigungswirkung und ohne Geschmacksbeeinträchtigung einfach in der Durchführung bzw. von hoher Wirtschaftlichkeit sind.

Die Aufgabe wird gelöst, indem das Verfahren der eingangs genannten Art entsprechend der Erfindung derart ausgestaltet wird, daß man die Aluminiumoberfläche mit einer Lösung reinigt, die Tensid enthält, deren Borgehalt gegenüber dem Gehalt an freiem Fluorid größer ist als dem stöchiometrischen Bedarf zur Bildung von BF₄- entspricht und die einen pH-Wert kleiner als 3,5 aufweist.

Die Gegenwart eines derartigen stöchiometrischen Überschusses an löslicher Borverbindung verringert das Auftreten und das Ausmaß der bisher beobachteten Geschmacksbeeinträchtigung mit Reinigungslösungen der bislang bekannten Art.

Üblicherweise enthält die zum Einsatz kommende Reinigungslösung weniger als 4 g/1 freies Fluorid. In bevorzugter Ausgestaltung der Erfindung werden die Aluminiumoberflächen mit einer Reinigungslösung gereinigt, die mindestens 10 ppm freies Fluorid, insbesondere 10 - 100 ppm freies Fluorid enthält. Der Gehalt an löslicher Borverbindung, wie Borat, ist so eingestellt, daß er dem zur BF₄₋-Bildung erforderlichen Bedarf übersteigt.

Gemäß einer besonders bevorzugten Ausgestaltung der Erfindung werden die Aluminiumoberflächen mit einer Lösung gereinigt, die 20 - 50 ppm freies Fluorid enthält. Der hier und im vorstehenden verwendete Begriff "freies Fluorid" bezieht sich auf das Fluorid, das nicht komplex gebunden ist, z.B. in Form von Fluoroborat, -silikat und -aluminat, das sich während der Benutzung der Reinigungslösung zunehmend bildet. Das "freie Fluorid" ist der Badbestandteil, der durch eine spezifische fluoridsensitive Elektrode auf potentiometrischem Wege gegen eine Standardlösung mit 40 ppm Fluorid bei pH 1,1 und einer Temperatur von 26,7°C gemessen wird. Eine geeignete fluoridsensitive Elektrode ist beispielsweise in der US-PS-3 431 182, auf die wegen der Einzelheiten - auch des Meßverfahrens - verwiesen wird, beschrieben.

Die im erfindungsgemäßen Verfahren zum Einsatz kommende Reinigungslösung enthält eine Borverbindung, deren Konzentration von der jeweiligen Konzentration des vorhandenen freien Fluorids abhängig ist. Als Quelle für die Borverbindung kommt insbesondere Borsäure wie auch deren einfache Alkali- und Ammoniumsalze in Betracht.

Es ist darauf hinzuweisen, daß das BF₄- Anion nicht notwendigerweise in der Reinigungslösung gebildet werden muß. Es kann als Basis zur Einstellung der relativen Konzentration von Bor zu freiem Fluorid vorgesehen werden.

Der Gehalt an freiem Fluorid ist durch das Ausmaß der beabsichtigten bzw. erforderlichen Reinigung zwecks Entfernung von Metallteilchen, Flecken, Schmiermitteln und dergleichen unter gleichzeitiger Berücksichtigung der angestrebten oberflächenbeschaffenheit, des Ätzgrades und der Art der sich anschließenden Folgebehandlung bestimmt. Wenn der zur ausreichenden Reinigung erforderliche Gehalt an freiem Fluorid geschaffen ist, wird der Borgehalt auf den geforderten stöchiometrischen Überschuß entsprechend der vorgenannten Definition eingestellt. Gemäß einer vorteilhaften Ausgestaltung der Erfindung wird die Aluminiumoberfläche mit einer Reinigungslösung gereinigt, deren stöchiometrischer Borüberschuß gegenüber dem freien Fluorid mindestens 4 ppm, vorzugsweise bis 200 ppm beträgt. Ein Überschuß über den stöchiometrischen Bedarf innerhalb eines Bereiches von 10 - 75 ppm ist insbesondere vorteilhaft.

Die Einstellung des pH-Wertes der Reinigungslösung kann durch jede geeignete darin lösliche und damit verträgliche anorganische oder organische Säure erfolgen. Mineralsäuren, insbesondere Schwefelsäure, sind besonders geeignet. Falls Fluorwasserstoffsäure als Quelle für den Fluoridßestandteil verwendet wird, kann sie den gesamten Bedarf an Wasserstoffionen oder einen Teil hiervon stellen. Falls das Fluorid über Alkali- oder Ammoniumflorid-Verbindungen eingebracht wird, sind entsprechend höhere Mengen anderer Säuren erforderlich.

Der pH-Wert ist nach oben mit 3,5 begrenzt, weil sonst die zur gründlichen Reinigung erforderliche Behandlungsdauer zu stark steigen würde. Vorzugsweise wird mit einer Reinigungslösung gearbeitet, deren pH-Wert 1 - 2 beträgt. Dabei richtet sich der optimale pH-Wert nach der Konzentration der Bestandteile der Reinigungslösung, der Anwendungstemperatur und der Behandlungsdauer. PH-Werte unterhalb 1 sind - in Abhängigkeit vom Fluorid-Gehalt - häufig mit einem unerwünschten Ätzabtrag und damit matter Erscheinung der Aluminiumoberfläche verbunden. In den Fällen, in denen eine metallisch glänzende Oberfläche erwünscht ist, wird demzufolge von so tiefen pH-Werten Abstand genommen.

Die Wirkung der erfindungsgemäß einzusetzenden Reinigungslösung ist besonders günstig, wenn in weiterer bevorzugter Ausgestaltung mit einer Reinigungslösung gereinigt wird, die bis 10-g/1 Tensid, insbesondere Tensid in einer Menge von 0,1 - 5 g/I. enthält. Je nach Verschmutzungsgrad der Aluminiumoberfläche können gute Ergebnisse mit 0,5 bis etwa 1 g/1 Tensid erzielt werden.

Je nach Beschaffenheit des verwendeten Tensids kann es zweckmäßig sein, ein geeignetes Entschäumungsmittel hinzuzugeben, um eine unerwünscht hohe schaumbildung, insbesondere bei Anwendung der Reinigungslösung im spritzverfahren, zu vermeiden.

Eine besonders bevorzugte Reinigungslösung enthält die in der US-PS-3 969 135 beschriebene Tensid-Kombination. Diese Patentschrift beschreibt die Kombination von Tensiden bestimmter Kohlenwaßerstoff und Abietinsäure-Derivate, wobei die Tenside in Mengen von 0,1 - 50 g/I, vorzugsweise in Mengen von 0,5 bis 2,0 g/I, eingesetzt werden können. Gerade die Verwendung dieser Tensid-Kombination gewährleistet die Entfernung unterschiedlichster, auf der Aluminiumoberfläche befindlicher organischer Verbindungen und Verschmutzungen und verstärkt die Wirksamkeit und Anwendbarkeit der Reinigungslösung.

Ansonsten können Tenside verwendet werden, die vom nichtionogenen, anionischen oder kationischen Typ sind. Nichtionogene Tenside finden bevorzugt Anwendung.

Typische Beispiele von Tensiden, die zufriedenstellende Ergebnisse liefern und handelsübliche sind, sind folgende:
Surfactant AR 150 der Firma Hercules, Inc. (äthoxylierte Abietinsäure mit etwa 15 Ätho-Gruppen);
Pegosperse 700-TO der Firma Glyco Chemicals, Inc. (äthoxylierte Abietinsäure mit etwa 14 - 16 Ätho-Gruppen);
Triton CF-10 der Firma Rohm + Haas Co. (Alkylaryl-Polyäther mit einer Kohlenstoffkette von etwa 16 C-Atomen mit etwa 16 Ätho-Gruppen);
Pluronic L-61 der Firma BASF Wyandotte, Inc. (Kondensationsprodukt von Äthylenoxyd und Propylenoxyd);
Antarox LF-330 der Firma GAF Corporation (Alkylpolyäthoxyäthanol);
Antarox BL-330 der Firma GAF Corporation (Alkylpolyäthoxyäthanol);
Igepal Ca-630 der Firma GAF Corporation (Alkylphenoxypolyäthoxyäthanol);
Trykol LF-1 der Firma Emery Industries, Inc. (Alkylpolyäther);
Plurafac D-25 der Firma BASF Wyandotte, Inc. (modifizierte oxäthylierter geradkettiger Alkohol);
Triton X-102 der Firma Rohm + Haas Co. (Octylphenoxypolyäthoxyäthanol);
Plurafac RA-30 der Firma BASF Wyandotte, Inc. (modifizierte oxäthylierter gradkettiger Alkohol);
Polytergent S-505 LF der Firma Oline Corporation (modifizierter polyäthoxylierter gradkettiger Alkohol);
Sulfonic LF-17 der Firma Jeffersen Chemical Co. (alkylpolyäthoxylierter Äther);
Triton DF-16 der Firma Rohm + Haas Co. (modifizierter polyäthoxylierter gradkettiger Alkohol);
Tergitol Anionic-08 der Firma Union Carbide Corp. (Natrium 2-äthylhexylsulfat).

Das erfindungsgemäße Verfahren kann auf übliche Weise zur Behandlung der Aluminiumoberflächen eingesetzt werden. Der Einsatz im Spritzverfahren ist besonders vorteilhaft, wenn Aluminiumbehälter gereinigt werden sollen und eine einwandfreie Reinigung sowohl der Behälterinnen- wie auch der Behälteraußenflächen angestrebt ist. Die Reinigungslösung wird üblicherweise bei einer Temperatur oberhalb des Trübungspunktes des verwendeten Tensides angewendet.

Je nach Tensid ist es empfehlenswert, die Aluminiumoberfläche bei einer Temperatur oberhalb 32,2° C, vorzugsweise bei 37,8 - 54°C, zu reinigen. Zwar können grundsätzlich auch höhere Temperaturen angewendet werden, jedoch sind sie wegen des höheren Energieaufwandes weniger zweckmäßig.

Die Dauer der Behandlung der Aluminiumoberflächen hängt vom Grad der Verschmutzung ab und kann im Extremfall bis 10 Minuten betragen. Im Normalfall liegt die Behandlungsdauer bei 10 Sekunden bis 5 Minuten. Es kann auch bei einer Dauer von weniger als 2 Minuten ein zufriedenstellendes Reinigungsergebnis erzielt werden.

Gegenstand der Erfindung ist auch eine wässrige saure Reinigungslösung zum Reinigen von Aluminiumoberflächen mit einem Gehalt an löslicher Bor- und löslicher Fluoridverbindung, die dadurch gekennzeichnet ist, daß ihr Borgehalt gegenüber dem Gehalt von freiem Fluorid größer ist als dem stöchiometrischen Bedarf zur Bildung von BF₄- entspricht, sie einen pH-Wert kleiner als 3,5 aufweist und Tensid enthält.

Bevorzugte Ausgestaltungen der Reinigungslösung sehen einen Gehalt an freiem Fluorid von mindestens 10 ppm, insbesondere 10 - 100 ppm, und einen Borüberschuß gegenüber dem freien Fluorid von mindestens 4 ppm, vorzugsweise bis 200 ppm vor.

Weiterhin sind Reinigungslösungen sehr vorteilhaft, deren Gehalt an freiem Fluorid 20 - 50 ppm beträgt und von Reinigungslösungen, die einen pH-Wert von 1 - 2 aufweisen.

Eine weitere vorteilhafte Ausführungsform sieht Reinigungslösungen vor, deren Tensidgehalt bis 10 g/I beträgt, insbesondere 0,1 - 5 g/I ausmacht.

Die Erfindung wird anhand der folgenden Beispiele beispielsweise und näher erläutert:

### Beispiele

Die Vorzüge der Erfindung hinsichtlich der Geschmacksbewahrung bzw. der Vermeidung einer Geschmacksbeeinträchtigung von in Aluminiumbehältern verpackten Nahrungsmitteln werden anhand folgender Tests demonstriert:

Getränkebehälter, wie sie üblicherweise zur Verpackung von Bier verwendet werden, werden in einer sechsstufigen Anlage gereinigt. Stufe 1 beinhaltet eine Vorwäsche mit einer aus der 2. Stufe im Gegenstrom herangeführten Lösung mit einem pH-Wert von 2,5 - 3. In der 2. Stufe wird die erfindungsgemäße Reinigungslösung eingesetzt, wobei die Bor-Konzentration in Abhängigkeit von der Konzentration an freiem Fluorid geregelt werden, um so die Wirksamkeit auf die Geschmacksbeeinträchtigung zu testen. Stufe 3 stellt eine 3-fache Spülstufe dar. Stufe 4 bildet ein handelsüblicher alkalischer Reiniger mit nachfolgender Spülung. Stufe 5 ist wiederum eine 3-fache Wasserspülstufe. Stufe 6 wird aus einer 2-fachen Wasserspülstufe gebildet, wobei im letzten Abschnitt entsalztes Wasser eingesetzt wird.

Aluminiumbehälter, die die vorgenannten Behandlungsfolgen durchlaufen hatten, wurden von einem Gremium von Geschmacksexperten bewertet, in dem der Einfluß des Reinigungsprozesses auf den Geschmack des Bieres ermittelt wurde. Frisch gebrautes und nicht Pasteurisiertes, in einem Glas serviertes Bier, diente als Maßstab. Das gleiche Bier wurde für die Dauer von 15 Minuten in auf verschiedene Weise behandelte Aluminiumbehälter gefüllt, dann verkostet und mit dem unverpackten Bier verglichen.

Das als Maßstab dienende Bier erhält eine Wertzahl im Bereich von 3 - 4. Bezüglich der Bewertung der Aluminiumbehälter ist derjenige am vorteilhaftesten, dessen Inhalt dem als Maßstab dienenden, unverpackten Bier am nächsten kommt.

Die jeweils zugeordneten Noten waren das gewichtete Mittel aus 8 Einzelnoten, die von den Geschmacksexperten vergeben worden waren. In Vbereinstimmung mit der üblichen Geschmacksbeurteilung berücksichtigen sie Eindrücke wie ölig, holzig, und bewerten Nachgeschmack, Bitterkeit etc.

Eine Bewertung mit 6 - 6,5 gilt als gerade noch akzeptabel Die Bewertung mit 5,5 - 6 stellt ein gutes Ergebnis dar. Die Benotung mit 5 - 5,5 steht für ein hervorragendes Ergebnis, bei dem praktisch Gleichwertigkeiten mit dem Bewertungsmaßstab erzielt ist. Dabei ist zu berücksichtigen, daß Werte unter etwa 5 als so vollkommen gelten, daß Zweifel an der Benotung auftreten.

Die wässrige saure Reinigungslösung in der 2. Stufe der Waschanlage wurde ständig über einen Zeitraum von 6 Tagen hinsichtlich Lösungsbeschaffenheit und Verfahrensparameter überwacht. Die in Form von eingebrachter Borsäure verursachte Borkonzentration wurde verändert und der jeweiligen Konzentration eine Benotung für die behandelten Dosen zugeordnet.

Die wässrige saure Reinigungslösung wurde bei einer Temperatur von 51,5°C appliziert und bei einem Wert für freie Säure von 7,5 - 9 ml (entsprechend einem pH-Wert von ca. 1,4 - 1,5) und einer Konzentration von freiem Fluorid von etwa 25 ppm gehalten. Das freie Fluorid wurde in Form von Fluorwasserstoffsäure eingebracht. Die pH-Wert-Konstanz wurde durch die Zugabe von Schwefelsäure bewirkt. Die Reinigungslösung enthielt weiterhin 0,7 g/1 Tensid (Trycol LF-1) und 0,7 g/1 Surfactant AR-160. Sowohl die wässrige Reinigungslösung wie die Spülbehandlungen und die Vorbehandlung erfolgten im Spritzen. Die Behandlungsdauer in der 2. Stufe (mit der erfindungsgemäßen Reinigungslösung) lag zwischen 30 und 60 Sekunden, d.h. variierte mit der Geschwindigkeit der Dosenlinie und betrug im Mittel 45 Sekunden.

Die mit den geschilderten Tests erzielten Ergebnisse sind in der nachfolgenden Tabelle zusammengestellt:

Die vorstehenden Ergebnisse veranschaulichen deutlich eine Verbesserung des Biergeschmacks bei Anwendung von Bor in der wässrigen sauren Reinigungslösung in stöchiometrischem Überschuß über das hinaus, was in Relation zum vorhandenen freien Fluorid theoretisch zur Bildung von BF₄- erforderlich ist.

## Patentansprüche

1. Verfahren zur Reinigung von Aluminiumoberflächen mit sauren wässrigen Lösungen, die eine lösliche Borverbindung und eine lösliche Fluoridverbindung enthalten, dadurch gekennzeichnet, daß man die Aluminiumoberfläche mit einer Lösung reinigt, die Tensid enthält, deren Borgehalt gegenüber dem Gehalt an freiem Fluorid größer ist als dem stöchiometrischen Bedarf zur Bildung von BF4- entspricht und die einen pH-Wert kleiner als 3,5 aufweist.

2. Verfahren nach Anspruch 1, dadurch gekennzeichnet, daß man die Aluminiumoberfläche mit einer Lösung reinigt, die mindestens 10 ppm, vorzugsweise 10 - 100 ppm freies Fluorid enthält.

3. Verfahren nach Anspruch 1 oder 2, dadurch gekennzeichnet, daß man die Aluminiumoberfläche mit einer Lösung reinigt, die 20 - 50 ppm freies Fluorid enthält.

4. Verfahren nach Anspruch 1, 2 oder 3, dadurch gekennzeichnet, daß man die Aluminiumoberfläche mit einer Lösung reinigt, deren stöchiometrischer Borüberschuß gegenüber dem freien Fluorid mindestens 4 ppm, vorzugsweise bis 200 ppm, beträgt.

5. Verfahren nach einem oder mehreren der Ansprüche 1 - 4, dadurch gekennzeichnet, daß man die Aluminiumoberfläche mit einer Lösung reinigt, deren pH-Wert 1 - 2 beträgt.

6. Verfahren nach einem oder mehreren der Ansprüche 1 - 5, dadurch gekennzeichnet, daß man die Aluminiumoberfläche mit einer Lösung reinigt, die bis 10 g/1 Tensid enthält.

7. Verfahren nach einem oder mehreren der Ansprüche 1 - 6, dadurch gekennzeichnet, daß man die Aluminiumoberfläche mit einer Lösung reinigt, die 0,1 - 5 g/I Tensid enthält.

8. Verfahren nach einem oder mehreren der Ansprüche 1 - 7, dadurch gekennzeichnet, daß man die Aluminiumoberfläche bei einer Temperatur oberhalb 32,2°C, vorzugsweise bei einer Temperatur im Bereich von 37,8 - 54°C, reinigt.

9. Verfahren nach einem oder mehreren der Ansprüche 1 - 8, dadurch gekennzeichnet, daß man die Aluminiumoberfläche während einer Zeitdauer von 10 s bis 5 min reinigt.

10. Wässrige saure Reinigungslösung zum Reinigen von Aluminiumoberflächen mit einem Gehalt an löslicher Bor- und löslicher Fluoridverbindung, dadurch gekennzeichnet, daß ihr Borgehalt gegenüber dem Gehalt an freiem Fluorid größer ist, als dem stöchiometrischen Bedarf zur Bildung von BF₄- entspricht, sie einen pH-Wert kleiner als 3,5 aufweist und Tensid enthält.

11. Reinigungslösung nach Anspruch 10, dadurch gekennzeichnet, daß ihr Gehalt an freiem Fluorid mindestens 10 ppm, vorzugsweise 10 - 100 ppm, und ihr Borüberschuß gegenüber dem freien Fluorid mindestens 4 ppm, vorzugsweise bis 200 ppm, beträgt.

12. Reinigungslösung nach Anspruch 10 oder 11, dadurch gekennzeichnet, daß ihr Gehalt an freiem Fluorid 20 - 50 ppm beträgt.

13. Reinigungslösung nach Anspruch 10, 11 oder 12, dadurch gekennzeichnet, daß sie einen pH-Wert von 1 - 2 aufweist.

14. Reinigungslösung nach einem oder mehreren der Ansprüche 11 bis 13, dadurch gekennzeichnet, daß ihr Gehalt an Tensid bis 10 g/1, insbesondere 0,1 - 5 g/1, beträgt.

## Claims

1. Process of cleaning aluminum surfaces with acid aqueous solutions containing or soluble boron compound and a soluble fluoride compound, characterized in that the aluminum surface is cleaned with a solution containing surfactant, the amount of boron in said solution being higher relative to the amount of free fluoride than is required by stochimetric demand for a formation of BF₄- which solution has a pH-value less than 3.5.

2. Process according to claim 1, characterized in that the aluminum surface is cleaned with a solution, containing at least 10 ppm, preferably 10 to 100 ppm free fluoride.

3. Process according to claim 1 or 2, characterized in that the aluminum surface is cleaned with a solution, containing 20 to 50 ppm free fluoride.

4. Process according to claim 1, 2 or 3, characterized in that the aluminum surface is cleaned with a solution, the amount of the stochiometric excess of boron in said solution relative to the amount of free fluoride is at least 4 ppm, preferably up to 200 ppm.

5. Process according to one ore more of claims 1 to 4, characterized in that the aluminum surface is cleaned with a solution having a pH-value of 1 to 2.

6. Process according to one ore more of claims 1 to 5, characterized in that the aluminum surface is cleaned with a solution containing up to 10 g/I surfactant.

7. Process according to one ore more of claims 1 to 6, characterized in that the aluminum surface is cleaned with a solution containing 0,1 to 5 g/I surfactant.

8. Process according to one ore more of claims 1 to 7, characterized in that the aluminum surface is cleaned at a temperature above 32,2°C, preferably at a temperature in the range of 37,8 to 54°C.

9. Process according to one ore more of claims 1 to 8, characterized in that the aluminum surface is cleaned for a period of time of 10 sec. to 5 min.

10. Aqueous acid cleaning solution for cleaning aluminum surfaces with a content of soluble boron- and soluble fluoride compound characterized in that the amount of boron in said solution being higher relative to the amount of free fluoride than is required by stochiometric demand for a formation of BF₄- which solution has a pH-value less than 3.5 and contains surfactant.

11. Cleaning solution according to claim 10, characterized in that the amount of free fluoride is at least 10 ppm, preferably 10 to 100 ppm, and the amount of the stochiometric excess of boron relative to the amount of free fluoride is at least 4 ppm, preferably up to 200 ppm.

12. Cleaning solution according to claim 10 or 11, characterized in that free fluoride is present in an amount of 20 to 50 ppm.

13. Cleaning solution according to claim 10, 11 or 12, characterized in that the solution has a pH-value of 1 to 2.

14. Cleaning solution according to one or more of claims 11 to 13, characterized in that surfactant is present in an amount of up to 10 g/I, in particular of 0,1 to 5 g/I.

## Revendications

1. Procédé de nettoyage de surfaces d'aluminium par des solutions aqueuses acides qui contiennent un composé soluble de bore et un fluorure soluble, caractérisé en ce que l'on nettoie la surface d'aluminium par une solution qui contient un agent tensio- actif dont la teneur en bore par rapport à la teneur en fluorure libre est supérieure à ce qui est nécessaire stoechiométriquement pour former du BF_{4"} et qui a un pH inférieur à 3,5.

2. Procédé selon la revendication 1, caractérisé en ce que l'on nettoie la surface d'aluminium par une solution qui contient au moins 10 parties et de préférence de 10 à 100 parties de fluorure libre par million.

3. Procédé selon la revendication 1 ou 2, caractérisé en ce que l'on nettoie la surface d'aluminium par une solution qui contient de 20 à 50 parties de fluorure libre par million.

4. Procédé selon la revendication 1, 2 ou 3, caractérisé en ce que l'on nettoie la surface d'aluminium par une solution dont l'excès stoechiométrique de bore par rapport au fluorure libre représente au moins 4 parties et de préférence jusqu'à 200 parties par million.

5. Procédé selon l'une ou plusieurs des revendications 1 à 4, caractérisé en ce que l'on nettoie la surface d'aluminium par une solution dont le pH est compris entre 1 et 2.

6. Procédé selon l'une ou plusieurs des revendications 1 à 5, caractérisé en ce que l'on nettoie la surface d'aluminium par une solution qui contient jusqu'à 10 g d'agent tensioactif par litre.

7. Procédé selon l'une ou plusieurs des revendications 1 à 6, caractérisé en ce que l'on nettoie la surface d'aluminium par une solution qui contient de 0,1 à 5 g d'agent tensio-actif par litre.

8. Procédé selon l'une ou plusieurs des revendications 1 à 7, caractérisé en ce que l'on nettoie la surface d'aluminium à une température supérieure à 30,2°C et de préférence à une température comprise entre 37,8 et 54° C.

9. Procédé selon l'une ou plusieurs des revendications 1 à 8, caractérisé en ce que l'on nettoie la surface d'aluminium pendant une durée de 10 secondes à 5 minutes.

10. Solution aqueuse acide de nettoyage de surfaces d'aluminium ayant une teneur en composé de bore soluble et en fluorure soluble, caractérisée en ce que sa teneur en bore par rapport à la teneur en fluorure libre est supérieure à ce qui est nécessaire stoechiométriquement pour former du BF₄-, elle a un pH inférieur à 3,5 et contient un agent tensio-actif.

11. Solution de nettoyage selon la revendication 10, caractérisée en ce que sa teneur en fluorure libre est d'au moins 10 parties et de préférence de 10 à 100 parties par million et son excès de bore par rapport au fluorure libre est d'au moins 4 parties et de préférence va jusqu'à 200 parties par million.

12. Solution de nettoyage selon la revendication 10 ou 12, caractérisée en ce que sa teneur en fluorure libre est comprise entre 20 et 50 parties par million.

13. Solution de nettoyage selon la revendication 10, 11 ou 12, caractérisée en ce qu'elle a un pH de 1 à 2.

14. Solution de nettoyage selon l'une ou plusieurs des revendications 11 à 13, caractérisée en ce que la teneur en agent tensio-actif va jusqu'à 10 g par litre et est notamment comprise entre 0,1 et 5 g par litre.
